# FASCICULE DE BREVET EUROPEEN

(11) **EP 4 045 618 B1**
(45) Date de publication et mention de la délivrance du brevet: **19.03.2025**
(21) Numéro de dépôt: 20785537.0
(22) Date de dépôt: 08.10.2020
(51) Int. Cl.: C10L 1/236, C10L 1/14, C10L 1/196, C10L 1/197, C10L 10/14, C10L 10/16, C10L 10/04, C10L 10/06

(54) **UTILISATION DE POLYMÈRES CATIONIQUES PARTICULIERS COMME ADDITIFS DE TENUE À FROID POUR CARBURANTS ET COMBUSTIBLES**
VERWENDUNG VON BESTIMMTEN KATIONISCHEN POLYMEREN ALS KÄLTEADDITIVE FÜR KRAFTSTOFFE
USE OF PARTICULAR CATIONIC POLYMERS AS COLD FLOW ADDITIVES FOR FUELS

(30) Priorité: 14.10.2019 FR 1911384
(43) Date de publication de la demande: 24.08.2022
(73) Titulaire: TotalEnergies OneTech, 92400 Courbevoie (FR)
(72) Inventeur: CENACCHI-PEREIRA, Ana Maria, 69360 Solaize (FR)
(74) Mandataire: Casalonga
(86) Numéro de dépôt international: PCT/EP2020/078284
(87) Numéro de publication internationale: WO 2021/074006

(56) Documents cités:
- WO-A1-2017/046526
- WO-A1-2018/015666
- WO-A1-2018/015667
- DATABASE WPI Week 201517, 12 March 2015 Derwent World Patents Index; AN 2015-08923Y, XP002799571

## Description

La présente invention concerne l'utilisation de polymères cationiques particuliers en tant qu'additifs de tenue à froid dans des compositions de carburants et de combustibles, par exemple pour améliorer leurs propriétés de tenue à froid lors de leur stockage et/ou leur utilisation à basse température.

La présente invention concerne également des compositions de carburants et de combustibles additivées avec de tels polymères.

La présente invention concerne enfin des compositions d'additifs (ou « packages d'additifs ») contenant ces polymères, en combinaison avec au moins un additif fluidifiant à froid (CFI), ainsi qu'une méthode pour abaisser la température limite de filtrabilité d'une composition de carburant ou de combustible mettant en œuvre un tel polymère.

### ETAT DE L'ART ANTERIEUR

Les carburants ou combustibles contenant des composés paraffiniques, notamment des composés contenant des groupements n-alkyle, iso-alkyle ou n-alcényle telles que des cires paraffiniques, sont connus pour présenter des propriétés d'écoulement détériorées à basse température, typiquement en dessous de 0°C. En particulier, on sait que les distillats moyens obtenus par distillation à partir d'huiles brutes d'origine pétrolière comme le gazole ou le fioul domestique contiennent différentes quantités de n-alcanes ou n-paraffines selon leur provenance. Ces composés ont tendance à cristalliser à basse température, bouchant les tuyaux, canalisations, pompes et filtres, par exemple dans les circuits du carburant des véhicules automobiles. En hiver ou dans des conditions d'utilisation des carburants ou combustibles à température inférieure à 0°C, le phénomène de cristallisation de ces composés peut conduire à la diminution des propriétés d'écoulement des carburants ou combustibles et, par conséquent engendrer des difficultés lors de leur transport, de leur stockage et/ou de leur utilisation. L'opérabilité à froid des carburants ou combustibles est une propriété très importante, notamment pour assurer le démarrage des moteurs à froid. Si des paraffines sont cristallisées au fond du réservoir, elles peuvent être entraînées au démarrage dans le circuit de carburant et colmater notamment les filtres et préfiltres disposés en amont des systèmes d'injection (pompe et injecteurs). De même, pour le stockage des fiouls domestiques, si des paraffines précipitent en fond de cuve, elles peuvent être entraînées et obstruer les conduites en amont de la pompe et du système d'alimentation de la chaudière (gicleur et filtre).

Ces problèmes sont bien connus dans le domaine des carburants et combustibles, et de nombreux additifs ou mélanges d'additifs ont été proposés et commercialisés pour réduire la taille des cristaux de paraffines et/ou changer leur forme et/ou les empêcher de se former. Une taille de cristaux la plus faible possible est préférée car elle minimise les risques de bouchage ou de colmatage des filtres.

Les agents d'amélioration d'écoulement habituels dits fluidifiants à froid (en anglais « cold flow improvers » ou CFI) sont en général des co- et ter-polymères d'éthylène et d'ester(s) vinylique(s) et/ou acrylique(s), employés seuls ou en mélange. Ces additifs fluidifiants à froid (CFI), destinés à abaisser la Température Limite de Filtrabilité (TLF) et le point d'écoulement (PE), inhibent la croissance des cristaux à basse température en favorisant la dispersion des cristaux de paraffine ; ce sont par exemple les polymères d'éthylène et d'acétate de vinyle et/ou de propionate de vinyle (respectivement dénommés EVA ou EVP), aussi communément appelés additifs de TLF. Ce type d'additifs, très largement connu par l'homme du métier, est systématiquement ajouté aux distillats moyens classiques en sortie de raffinerie. Ces distillats additivés sont utilisés comme carburants pour moteur Diesel ou comme combustibles de chauffage. Des quantités supplémentaires de ces additifs peuvent être ajoutées aux carburants vendus en stations-service notamment pour satisfaire les spécifications dites Grand Froid.

Pour améliorer à la fois la TLF et le point d'écoulement des distillats, il est connu d'ajouter à ces additifs CFI des additifs supplémentaires ou « boosters » ayant la fonction d'agir en combinaison avec les additifs CFI de manière à en augmenter l'efficacité. L'art antérieur décrit abondamment de telles combinaisons d'additifs.

A titre d'exemple, on peut citer le brevet US 3 275427 décrivant un distillat moyen de coupe de distillation comprise entre 177 et 400°C contenant un additif constitué de 90 à 10 % massique d'un copolymère d'éthylène comprenant de 10 à 30% de motifs acétate de vinyle de masse molaire en poids comprise entre 1000 et 3000 g.mol⁻¹ et de 10 à 90 % massique d'un polyacrylate de lauryle et/ou d'un polyméthacrylate de lauryle de masse molaire en poids variant de 760 à 100.000 g.mol⁻¹.

Le document EP0857776 propose d'employer des résines alkylphénol-aldéhyde issues de la condensation d'alkylphénol et d'aldéhyde en association avec des copolymères ou terpolymères éthylène /ester vinylique, pour améliorer la fluidité d'huiles minérales.

La demande de brevet WO 2008/006965 décrit l'utilisation d'une combinaison d'un homopolymère obtenu à partir d'un ester oléfinique d'acide carboxylique de 3 à 12 atomes de carbone et d'un alcool gras comprenant une chaîne de plus de 16 atomes de carbone et éventuellement une double liaison oléfinique et d'un additif fluidifiant à froid (CFI) de type EVA ou EVP, pour augmenter l'efficacité des additifs CFI en amplifiant leur effet sur la TLF.

La demande de brevet WO 2016/128379 décrit l'utilisation, comme additif de tenue à froid d'un carburant ou combustible, d'un copolymère à blocs comprenant :
(i) un bloc A consistant en une chaine de motifs structuraux dérivés d'un ou de plusieurs monomères α,β-insaturés acrylate ou méthacrylate d'alkyle, et
(ii) un bloc B consistant en une chaine de motifs structuraux dérivés d'un ou de plusieurs monomères α,β-insaturés contenant au moins un noyau aromatique.

Cet additif est notamment utile comme booster de TLF en association avec un additif fluidifiant à froid (CFI).

Outre l'amélioration de l'écoulement de la composition de carburant ou combustible, un autre but des additifs de tenue à froid est d'assurer la dispersion des cristaux de paraffines, de manière à retarder ou empêcher la sédimentation de tels cristaux et d'éviter la formation d'une couche riche en paraffines au fond des récipients, cuves ou réservoirs de stockage ; ces additifs dispersants de paraffines sont dénommés additifs anti-sédimentation ou WASA (acronyme du terme anglais « Wax Anti-Settling Additive »).

Des résines alkylphénol-aldéhyde modifiées ont été décrites dans le document FR2969620 comme additif anti-sédimentation en combinaison avec un additif de TLF.

Par ailleurs, le document CN 104 193 892 A divulgue un copolymère de méthacryloyloxyéthyle triméthylammonium chloride et de diméthyle diallyle ammonium chloride ainsi que son utilisation comme additif antistatique dans une composition d'huile combustible. Les demandes de brevet WO 2017/046526 A et WO 2018/125666 A divulguent des copolymères conformes à la définition de la présente revendication 1, ainsi que l'utilisation desdits copolymères comme additif détergent de carburant ou combustible.

Du fait de la diversification des sources de carburants et de combustibles, il existe toujours un besoin de trouver de nouveaux additifs pour améliorer les propriétés des carburants ou combustibles à basse température également dénommées propriétés de tenue à froid, et notamment leurs propriétés d'écoulement lors de leur stockage et/ou leur utilisation à basse température.

Ce besoin est particulièrement important pour les carburants ou combustibles comprenant un ou plusieurs composés paraffiniques, par exemple des composés contenant des groupements n-alkyle, iso-alkyle ou n-alcényle présentant une tendance à la cristallisation à basse température.

Notamment, les distillats utilisés dans les carburants et combustibles sont de plus en plus issus d'opérations de raffinage plus complexes que ceux issus de la distillation directe du pétrole, et peuvent provenir notamment des procédés de craquage, d'hydrocraquage, de craquage catalytique et des procédés de viscoréduction. Avec la demande croissante en carburants Diesel, le raffineur a tendance à introduire dans ces carburants des coupes plus difficilement exploitables, comme les coupes les plus lourdes issues des procédés de craquage et de viscoréduction qui sont riches en paraffines à longues chaînes.

En outre, des distillats synthétiques issus de la transformation du gaz tels que ceux issus du procédé Fischer Tropsch, ainsi que des distillats résultant du traitement de biomasses d'origine végétale ou animale, comme notamment le NexBTL et des distillats comprenant des ester d'huiles végétales ou animales, sont apparus sur le marché, et constituent une nouvelle gamme de produits utilisables comme base pour formuler des carburants et ou des fiouls domestiques. Ces produits comprenant également des hydrocarbures à chaînes paraffiniques longues.

De plus, on a constaté l'arrivée de nouveaux pétroles bruts sur le marché, beaucoup plus riches en paraffines que ceux communément raffinés et dont la température de filtrabilité des distillats issus de distillation directe était difficilement améliorée par les additifs de filtrabilité classique au même titre que ceux précédemment cités.

On a constaté que les propriétés de tenue à froid des distillats obtenus par combinaison des anciennes bases et de ces nouvelles sources étaient difficilement améliorées par l'ajout d'additifs classiques de filtrabilité, entre autres du fait de la présence importante de paraffines à longue chaîne et de la distribution complexe en paraffines dans leur composition. On a pu noter en effet, dans ces nouvelles combinaisons de distillats, des distributions discontinues en paraffines, en présence desquelles les additifs de filtrabilité connus ne sont pas toujours suffisamment efficaces.

Il existe donc un besoin d'adapter les additifs de tenue à froid à ces nouveaux types de bases pour carburants et combustibles, considérés comme particulièrement difficiles à traiter.

La présente invention s'applique aux carburants et combustibles contenant non seulement des distillats classiques tels que ceux issus de la distillation directe des pétroles bruts, mais également aux bases issues d'autres sources, telles que celles décrites ci-avant.

Ainsi, le but de la présente invention est de proposer de nouveaux additifs et des concentrés les contenant, qui peuvent être utilisés comme additifs dans des compositions de carburants et de combustibles en autres pour en améliorer les propriétés de tenue à froid, en particulier les propriétés d'écoulement à froid à basse température typiquement inférieure à 0°C, et mieux inférieure à -5°C.

Le but de la présente invention est en outre de proposer de nouveaux additifs pour carburants et combustibles, et des concentrés contenant de tels additifs, agissant sur la Température Limite de Filtrabilité (TLF), le point d'écoulement (PE), et retardant et/ou empêchant la sédimentation de cristaux de composés hydrocarbonés, notamment des paraffines.

### OBJET DE L'INVENTION

La demanderesse a maintenant découvert que des polymères cationiques particuliers, tels que décrits ci-après, pouvaient être avantageusement utilisés comme additifs de tenue à froid pour carburant et combustibles.

En particulier, ces polymères possèdent des propriétés inattendues pour améliorer la tenue à froid des compositions de carburants et de combustibles, y compris celles qui sont particulièrement difficiles à traiter.

La présente invention a ainsi pour objet l'utilisation, pour améliorer les propriétés de tenue à froid d'une composition de carburant ou de combustible, d'un ou plusieurs polymères comprenant au moins 70% en moles de motifs de formule (I) suivante : dans laquelle
R₁ représente un atome d'hydrogène ou un groupement méthyle,
E représente -O-CO-, ou -CO-O- ou -NH-CO- ou -CO-NH-, et
G représente un groupe de formule -R₂-Q dans laquelle R₂ désigne une chaine hydrocarbonée en C₁ à C₃₄ et Q désigne un groupement comprenant une fonction ammonium quaternaire et éventuellement un ou plusieurs groupements hydroxyle.

Selon un mode de réalisation préféré, le polymère défini ci-avant est employé comme additif dit « booster de TLF », c'est à dire en combinaison avec un additif d'amélioration d'écoulement ou additif fluidifiant à froid (en anglais « cold flow improvers » ou CFI) dont il améliore les performances.

L'invention a également pour objet une composition de carburant ou de combustible, comprenant :
- au moins une coupe d'hydrocarbures issue d'une ou de plusieurs sources choisies parmi le groupe consistant en les sources minérales (de préférence le pétrole), animales, végétales et synthétiques,
- au moins un polymère tel que défini ci-avant en une teneur allant de 0,0001 à 0,005% en poids, par rapport au poids total de la composition, et
- au moins un additif fluidifiant à froid choisi parmi les copolymères d'éthylène et d'ester(s) vinylique(s) en une teneur allant de 0,005 à 0,5% en poids, par rapport au poids total de la composition.

L'invention a également pour objet une composition d'additifs (ou « package d'additifs ») comprenant un tel polymère en association avec au moins un additif de tenue à froid différent des polymères selon l'invention, ainsi qu'un concentré d'additifs contenant une telle composition. L'additif de tenue à froid est choisi parmi les copolymères et terpolymères d'éthylène et d'ester(s) vinylique(s), seuls ou en mélange. Le ratio pondéral entre la teneur en polymère(s) tel(s) que défini(s) ci-avant d'une part, et la teneur en copolymère(s) d'éthylène et d'ester(s) vinylique(s) d'autre part, est compris dans la gamme allant de 0,1 : 100 à 10 : 100.

D'autres objets, caractéristiques, aspects et avantages de l'invention apparaîtront encore plus clairement à la lecture de la description et des exemples qui suivent.

Dans ce qui va suivre, et à moins d'une autre indication, les bornes d'un domaine de valeurs sont comprises dans ce domaine, notamment dans les expressions « compris entre » et « allant de ... à ... ».

Par ailleurs, les expressions « au moins un » et « au moins » utilisées dans la présente description sont respectivement équivalentes aux expressions « un ou plusieurs » et « supérieur ou égal ».

Enfin, de manière connue en soi, on désigne par composé ou groupe en C_{N} un composé ou un groupe contenant dans sa structure chimique N atomes de carbone.

### DESCRIPTION DETAILLEE

### Le polymère cationique :

L'invention met en œuvre un polymère comprenant au moins 70% en moles de motifs de formule (I) suivante : dans laquelle
R₁ représente un atome d'hydrogène ou un groupement méthyle,
E représente -O-CO-, ou -CO-O- ou -NH-CO- ou -CO-NH-, et
G représente un groupe de formule -R₂-Q dans laquelle R₂ désigne une chaine hydrocarbonée en C₁ à C₃₄, et Q désigne un groupement comprenant une fonction ammonium quaternaire et éventuellement un ou plusieurs groupements hydroxyle.

Le groupement E de la formule (I) est choisi parmi :
- E = -O-CO-, étant entendu que E est alors relié au carbone vinylique par l'atome d'oxygène -O- ;
- E = -CO-O-, étant entendu que E est alors relié au carbone vinylique par l'atome de carbone ;
- E = -NH-CO-, étant entendu que E est alors relié au carbone vinylique par l'atome d'azote ; et
- E = -CO-NH-, étant entendu que E est alors relié au carbone vinylique par l'atome de carbone.

Selon un premier mode de réalisation, le groupement E de la formule (I) est choisi parmi : -O-CO- et -NH-CO-, étant entendu que le groupement E=-O-CO- est relié au carbone vinylique par l'atome d'oxygène et que le groupement E=-NH-CO- est relié au carbone vinylique par l'atome d'azote. Dans ce mode de réalisation, le groupement E est de préférence le groupement -O-CO-.

Selon un deuxième mode de réalisation, le groupement E de la formule (I) est choisi parmi : -CO-O- et -CO-NH-, étant entendu que le groupement E est relié au carbone vinylique par l'atome de carbone. Dans ce mode de réalisation, le groupement E est de préférence le groupement -CO-O-.

Selon un mode de réalisation particulièrement préféré, le groupement E est un groupement -CO-O-, E étant relié au carbone vinylique par l'atome de carbone.

Le groupement G de la formule (I) contient une chaîne hydrocarbonée R₂ choisie parmi les chaines hydrocarbonées en C₁ à C₃₄, cycliques ou acycliques, linéaires ou ramifiées. De préférence R₂ désigne une chaine hydrocarbonée linéaire ou ramifiée en C₁ à C₁₈, plus préférentiellement en C₁ à C₈, encore plus préférentiellement une chaine hydrocarbonée linéaire en C₂ à C₄.

La ou les fonction(s) ammonium quaternaire du groupement Q peuvent être choisies parmi les ammoniums quaternaires de pyrrolinium, de pyridinium, d'imidazolium, de triazolium, de triazinium, d'oxazolium, d'isoxazolium, de trialkylammonium, d'iminium, d'amidinium, de formamidinium, de guanidinium et de biguanidinium, et de préférence de trialkylammonium.

Selon un mode de réalisation particulièrement préféré, le groupement G est représenté par l'une des formules (II) et (III) suivantes : dans lesquelles :
R₂ est tel que défini ci-avant ;
X⁻ est un anion, de préférence choisi parmi les ions hydroxyde, halogénures et les anions organiques, de préférence parmi les anions organiques,
R₃, R₄ et R₅ sont identiques ou différents et choisis, indépendamment les uns des autres, parmi les chaines hydrocarbonées en C₁ à C₂₄, de préférence de C₄ à C₈, étant entendu que les groupements R₃, R₄ et R₅ peuvent contenir un ou plusieurs groupements azotés et/ou oxygénés et notamment être substitués par un ou plusieurs groupement(s) hydroxyle et que les groupements R₃, R₄ et R₅ peuvent être reliés ensemble deux à deux pour former un ou plusieurs cycles,
R₆ et R₇ sont identiques ou différents et choisis indépendamment parmi les chaines hydrocarbonées en C₁ à C₂₄, de préférence de C₄ à C₈, étant entendu que les groupements R₆ et R₇ peuvent contenir un ou plusieurs groupements azotés et/ou oxygénés et notamment être substitués par un ou plusieurs groupement(s) hydroxyle et que les groupements R₆ et R₇ peuvent être reliés ensemble pour former un cycle.

Selon un mode de réalisation particulièrement préféré, le groupement G est représenté par la formule (II) ci-avant, dans laquelle :
R₂ désigne une chaine hydrocarbonée linéaire ou ramifiée en C₁ à C₁₈, plus préférentiellement en C₁ à C₈, encore plus préférentiellement une chaine hydrocarbonée linéaire en C₂ à C₄ ;
R₃, R₄ et R₅ représentent, indépendamment les uns des autres, des groupements alkyle en C₁ à C₁₈, de préférence en C₁ à C₁₂, éventuellement substitués par au moins un groupement hydroxyle, étant entendu qu'au moins un des groupements R₃, R₄ et R₅ contient un ou plusieurs groupement(s) hydroxyle ;
X⁻ est la base conjuguée d'un acide carboxylique, de préférence d'un acide monocarboxylique contenant de 1 à 24 atomes de carbone, plus préférentiellement de 2 à 18, encore plus préférentiellement de 2 à 8.

Selon un mode de réalisation particulièrement préféré, X⁻ répond à la formule R-COO⁻ avec R un groupement alkyle linéaire ou ramifié, de préférence linéaire, en C₁ à C₂₄, plus préférentiellement en C₂ à C₁₈, encore plus préférentiellement en C₂ à C₈.

Le polymère selon l'invention comprend au moins 70% en moles de motifs de formule (I), de préférence au moins 80% en moles, et mieux encore au moins 90% en moles.

Selon un mode de réalisation particulièrement préféré, le polymère selon l'invention est formé de motifs de formule (I), c'est-à-dire qu'il ne contient pas de motifs différents des motifs de formule (I) ci-avant. Selon un mode de réalisation particulièrement préféré, le polymère selon l'invention est un homopolymère, c'est-à-dire qu'il est formé d'un unique motif répétitif de formule (I).

Le polymère employé dans la présente invention peut être obtenu par homopolymérisation ou copolymérisation d'un ou plusieurs monomère(s) répondant à la formule suivante (IV) : dans laquelle
R₁, E et G sont tels que définis ci-dessus, les variantes préférées de R₁, E et G selon la formule (I) décrites ci-dessus étant également des variantes préférées de la formule (IV).

Dans ce mode de réalisation, de préférence, le polymère employé dans l'invention est obtenu par homopolymérisation d'un unique monomère de formule (IV).

Il est entendu que l'on ne sortirait pas de l'invention si l'on obtenait le polymère selon l'invention à partir de monomères différents de ceux de formule (IV) ci-avant, dans la mesure où le polymère final correspond à un polymère tel que défini ci-avant. Par exemple, on ne sortirait pas de l'invention, si l'on obtenait le polymère par polymérisation de monomères différents de ceux de formule (IV), suivie d'une post-fonctionnalisation.

Selon une variante préférée, le polymère selon l'invention est obtenu par polymérisation de monomères intermédiaires répondant à la formule suivante (V) : dans laquelle
R₁ et E sont tels que définis ci-dessus selon la formule (I) et G' représente un groupe de formule -R₂-P dans laquelle R₂ désigne une chaine hydrocarbonée en C₁ à C₃₄ éventuellement substituée par un ou plusieurs groupement(s) hydroxyle, telle que définie ci-avant, et P désigne un groupement comprenant une fonction amine tertiaire susceptible de conduire au groupement Q tel que défini ci-avant, par réaction avec un agent de quaternisation.

On préfère polymériser des monomères intermédiaires portant une fonction amine tertiaire puis dans une seconde étape fonctionnaliser le polymère intermédiaire ainsi obtenu en le faisant réagir avec un agent de quaternisation, plutôt que de polymériser des monomères déjà quaternisés.

L'agent de quaternisation est de préférence un époxyde, et de préférence un époxyde en combinaison avec un acide monocarboxylique qui est de préférence un acide monocarboxylique contenant de 2 à 12 atomes de carbone tel que décrit ci-avant, de préférence 4 à 8 atomes de carbone.

Que l'on procède par polymérisation directe de monomères de formule (IV) ou par polymérisation de monomères intermédiaires de formule (V) suivie de post-fonctionnalisation, la réaction de polymérisation proprement dite peut être réalisée en employant tout procédé connu de polymérisation. Les différentes techniques et conditions de polymérisation sont largement décrites dans la littérature et relèvent des connaissances générales de l'homme de l'art.

La polymérisation est, avantageusement, une polymérisation séquencée. La polymérisation séquencée peut être de type polymérisation par transfert de groupe (GTP en anglais « Group Transfer Polymerization ») ou polymérisation radicalaire contrôlée ; par exemple, par polymérisation radicalaire par transfert d'atome (ATRP en anglais « Atom Transfer Radical Polymerization») ; la polymérisation radicalaire par le nitroxyde (NMP en anglais « Nitroxide-mediated polymerization ») ; les procédés de transfert dégénératif (en anglais « degenerative transfer processes ») tels que la polymérisation par transfert d'iode dégénérative (en anglais « ITRP-iodine transfer radical polymerization ») ou la polymérisation radicalaire par transfert de chaîne réversible par addition-fragmentation (RAFT en anglais « Reversible Addition-Fragmentation Chain Transfer ») ; les polymérisations dérivées de l'ATRP telles que les polymérisations utilisant des initiateurs pour la régénération continue de l'activateur (ICAR -Initiators for continuous activator regeneration) ou utilisant des activateurs régénérés par transfert d'électron (ARGET en anglais « activators regenerated by electron transfer »).

On peut citer à titre d'exemple de description de polymérisation radicalaire RAFT les documents suivants WO1998/01478, WO1999/31144, WO2001/77198, WO2005/00319, WO2005/000924.

Le polymère selon l'invention a, avantageusement, une masse molaire moyenne en nombre (Mn) comprise entre 500 et 5 000 g.mol⁻¹, plus préférentiellement entre 1 200 et 3 000 g.mol⁻¹. Les masses molaires moyennes en nombre d'un polymère sont, de manière connue en soi, mesurées par résonance magnétique nucléaire (RMN).

### L'utilisation :

Le polymère décrit ci-avant est utilisé pour améliorer les propriétés de tenue à froid d'une composition de carburant ou de combustible, en particulier, d'une composition choisie parmi les gazoles, les biodiesels, les gazoles de type Bₓ et les fiouls tels que notamment les fiouls domestiques (FOD).

La composition de carburant ou de combustible est telle que décrite ci-après et comprend avantageusement au moins une coupe d'hydrocarbures issue d'une ou de plusieurs sources choisies parmi le groupe consistant en les sources minérales, de préférence le pétrole, les sources animales, végétales et synthétiques.

Avantageusement, le polymère selon l'invention est utilisé pour améliorer les propriétés d'écoulement à basse température du carburant ou du combustible lors de son stockage et/ou son utilisation à basse température, en abaissant sa température limite de filtrabilité (ou TLF, mesurée selon la norme NF EN 116) et/ou son point d'écoulement (ou PE, mesuré selon la norme ASTM D 7346) et/ou en retardant ou en empêchant la sédimentation de cristaux, et de préférence en abaissant sa température limite de filtrabilité (TLF, mesurée selon la norme NF EN 116).

Le polymère selon l'invention peut être utilisé pour retarder ou empêcher la sédimentation des cristaux de paraffines et plus particulièrement de n-alcanes, de préférence, les n-alcanes contenant au moins 12 atomes de carbone, plus préférentiellement au moins 20 atomes de carbone, encore plus préférentiellement de préférence au moins 24.

Selon un mode de réalisation préféré, le polymère selon l'invention est employé comme additif booster de TLF, c'est à dire en combinaison avec au moins un additif d'amélioration d'écoulement ou additif fluidifiant à froid (en anglais « cold flow improvers » ou CFI).

L'additif fluidifiant à froid (CFI) est, de préférence, choisi parmi les copolymères et terpolymères d'éthylène et d'ester(s) vinylique(s) et/ou acrylique(s), seuls ou en mélange, de préférence parmi les copolymères éthylène/acétate de vinyle (EVA) et leurs mélanges avec un terpolymère d'éthylène, d'acétate de vinyle et d'un autre ester vinylique.

Dans ce mode de réalisation, le polymère selon l'invention est utilisé pour amplifier l'effet fluidifiant de l'additif fluidifiant à froid, notamment en abaissant la température limite de filtrabilité (TLF) et/ou le point d'écoulement, et/ou en retardant ou en empêchant la sédimentation de cristaux, tels que ceux contenant des paraffines.

Cet effet est usuellement dénommé effet « booster de TLF » dans la mesure où la présence du polymère selon l'invention améliore le caractère fluidifiant de l'additif CFI. Cette amélioration se traduit, en particulier, par une baisse significative de la TLF de la composition de carburant ou combustible additivée avec cette association comparativement à la même composition de carburant ou combustible additivée uniquement avec l'additif CFI, au même taux de traitement. Généralement, une baisse significative de la TLF se traduit par une diminution d'au moins 3°C de la TLF selon la norme NF EN 116.

Selon un mode de réalisation particulièrement préféré, le polymère est utilisé pour amplifier l'effet fluidifiant (d'écoulement) de l'additif fluidifiant à froid (CFI) en améliorant la Température Limite de Filtrabilité (TLF) du carburant ou combustible, la TLF étant mesurée selon la norme NF EN 116.

Le polymère peut être ajouté dans les carburants ou combustibles au sein de la raffinerie, et/ou être incorporé en aval de la raffinerie, éventuellement, en mélange avec d'autres additifs, sous forme d'une composition concentrée d'additifs, encore appelé selon l'usage « package d'additifs ».

Le polymère est avantageusement utilisé à une teneur d'au moins 0,0001% en poids, par rapport au poids total de la composition de carburant ou de combustible.

De préférence, la teneur dudit polymère va de 0,0001 à 0,01% en poids, de préférence de 0,0002 à 0,005% en poids, et mieux encore de 0,0003 à 0,002% en poids, par rapport au poids total de la composition de carburant ou de combustible.

### La composition d'additifs :

L'invention a également pour objet une composition d'additifs comprenant un polymère tel que décrit ci-avant, et au moins un additif fluidifiant à froid (CFI) choisi parmi les copolymères d'éthylène et d'ester(s) vinylique(s), le ratio pondéral entre la teneur en polymère(s) formé(s) de motifs de formule (I) d'une part, et la teneur en copolymère(s) d'éthylène et d'ester(s) vinylique(s) d'autre part, étant compris dans la gamme allant de 0,1 : 100 à 10 : 100.

Lesdits copolymères d'éthylène et d'ester(s) vinylique(s)sont différents des polymères formés de motifs de formule (I).

On peut utiliser les copolymères et terpolymères d'éthylène et d'ester(s) vinylique(s) et/ou acrylique(s) seuls ou en mélange. A titre d'exemple, on peut citer les copolymères d'éthylène et d'ester insaturé, tels que les copolymères éthylène/acétate de vinyle (EVA), éthylène/propionate de vinyle (EVP), éthylène/éthanoate de vinyle (EVE), éthylène/méthacrylate de méthyle (EMMA), et éthylène/fumarate d'alkyle décrits, par exemple, dans les documents US3048479, US3627838, US3790359, US3961961 et EP261957. On peut également citer les terpolymères d'éthylène, d'acétate de vinyle et d'un autre ester vinylique, par exemple le néodécanoate de vinyle.

Selon un mode de réalisation préféré, les copolymères d'éthylène et d'ester(s) vinylique(s) sont choisis parmi les copolymères éthylène/acétate de vinyle (EVA), le copolymères éthylène/propionate de vinyle (EVP) et les terpolymères d'éthylène, d'acétate de vinyle et d'un autre ester vinylique ; plus préférentiellement parmi les copolymères éthylène/acétate de vinyle (EVA) et leurs mélanges avec un terpolymère d'éthylène, d'acétate de vinyle et d'un autre ester vinylique, tel que notamment le néodécanoate de vinyle.

Le ratio pondéral entre la teneur en polymère(s) selon l'invention d'une part, et la teneur en copolymère(s) d'éthylène et d'ester(s) vinylique(s) d'autre part, est compris dans la gamme allant de 0,1 : 100 à 10 : 100, de préférence de 0,5 : 100 à 5 : 100. Un ratio pondéral particulièrement préféré est de 1 : 100 ± 10%.

La composition d'additifs peut également comprendre un ou plusieurs additifs d'anti-sédimentation et/ou dispersants de paraffines (WASA), différents du polymère selon l'invention et des additifs fluidifiants à froid décrits précédemment. Ces additifs peuvent être notamment, mais non limitativement, choisis dans le groupe constitué par les copolymères acide (méth)acrylique/(méth)acrylate d'alkyle amidifiés par une polyamine, les alkénylsuccinimides de polyamine, les dérivés d'acide phtalamique et d'amine grasse à double chaîne ; des résines alkylphénol éventuellement greffées. Des exemples de tels additifs sont donnés dans les documents suivants : EP261959, EP593331, EP674689, EP327423, EP512889, EP832172; US2005/0223631 ; US5998530; WO93/14178.

Les additifs d'anti-sédimentation et/ou dispersants de paraffines (WASA) particulièrement préférés sont choisis parmi les résines alkylphénol et les résines alkylphénol greffées par exemple par des groupes fonctionnels tels que des polyamines.

La composition d'additifs peut également comprendre un ou plusieurs autres additifs couramment utilisés dans les carburants ou combustibles, différents du polymère selon l'invention et des additifs de tenue à froid décrits précédemment.

La composition d'additifs peut, typiquement, comprendre un ou plusieurs autres additifs choisis parmi les détergents, les agents anti-corrosion, les dispersants, les désémulsifiants, les biocides, les réodorants, les additifs procétane, les modificateurs de friction, les additifs de lubrifiance ou additifs d'onctuosité, les agents d'aide à la combustion (promoteurs catalytiques de combustion et de suie), les agents anti-usure et/ou les agents modifiant la conductivité.

Parmi ces additifs, on peut citer en particulier :
a) les additifs procétane, notamment (mais non limitativement) choisis parmi les nitrates d'alkyle, de préférence le nitrate de 2-éthyl hexyle, les peroxydes d'aryle, de préférence le peroxyde de benzyle, et les peroxydes d'alkyle, de préférence le peroxyde de ter-butyle ;
b) les additifs anti-mousse, notamment (mais non limitativement) choisis parmi les polysiloxanes, les polysiloxanes oxyalkylés, et les amides d'acides gras issus d'huiles végétales ou animales. Des exemples de tels additifs sont donnés dans EP861882, EP663000, EP736590 ;
c) les additifs détergents et/ou anti-corrosion, notamment (mais non limitativement) choisis dans le groupe constitué par les amines, les succinimides, les alkénylsuccinimides, les polyalkylamines, les polyalkyles polyamines, les polyétheramines, les sels d'ammonium quaternaire et les dérivés du triazole ; des exemples de tels additifs sont donnés dans les documents suivants : EP0938535, US2012/0010112 et WO2012/004300. On peut également avantageusement employer les copolymères blocs formés d'au moins un motif polaire et un motif apolaire, tels que par exemple ceux décrits dans la demande de brevet FR 1761700 au nom de la Demanderesse ;
d) les additifs de lubrifiance ou agents anti-usure, notamment (mais non limitativement) choisis dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants: EP680506, EP860494, WO98/04656, EP915944, FR2772783, FR2772784.

La composition d'additifs peut, avantageusement, comprendre de 0,1 à 50% en poids de polymère tel que décrit précédemment, de préférence de 0,2 à 20% en poids, et plus préférentiellement de 0,5 à 10% en poids, par rapport au poids total des additifs présents dans ladite composition d'additifs.

La présente invention a également pour objet un concentré d'additifs comprenant une composition d'additifs telle que décrite ci-avant, en mélange avec un liquide organique. Le liquide organique est avantageusement inerte vis-à-vis des constituants de la composition d'additifs, et miscible aux carburants ou combustibles, notamment ceux issus d'une ou de plusieurs sources choisies parmi le groupe consistant en les sources minérale, de préférence le pétrole, animale, végétale et synthétique.

Le liquide organique est de préférence choisi parmi les solvants hydrocarbonés aromatiques tels que le solvant commercialisé sous le nom « SOLVESSO », les alcools, les éthers et autres composés oxygénés, et les solvants paraffiniques tels que l'hexane, pentane ou les isoparaffines, seuls ou en mélange.

La composition de carburant ou de combustible :
L'invention concerne également une composition de carburant ou de combustible, comprenant :
- au moins une coupe d'hydrocarbures issue d'une ou de plusieurs sources choisies parmi le groupe consistant en les sources minérales, animales, végétales et synthétiques,
- au moins un polymère formé de motifs de formule (I), tel que défini ci-avant en une teneur allant de 0,0001 à 0,005% en poids, par rapport au poids total de la composition, et
- au moins un additif fluidifiant à froid choisi parmi les copolymères d'éthylène et d'ester(s) vinylique(s) en une teneur allant de 0,005 à 0,5% en poids, par rapport au poids total de la composition.

Les sources minérales sont de préférence le pétrole.

La composition de carburant ou de combustible selon l'invention comprend avantageusement ledit ou lesdits polymère(s) formé(s) de motifs de formule (I) en une teneur allant de 0,0002 à 0,005% en poids, et mieux encore de 0,0003 à 0,002% en poids, par rapport au poids total de la composition de carburant ou de combustible.

Le additifs fluidifiants à froid (CFI) choisis parmi les copolymères d'éthylène et d'ester(s) vinylique(s) sont tels que décrits ci-avant. Ils sont différent(s) des polymères selon l'invention formés de motifs de formule (I).

La composition de carburant contient avantageusement entre 50 et 1 000 ppm (entre 0,005% et 0,1% en poids) au total d'additif(s) fluidifiant(s) à froid choisi(s) parmi les copolymères d'éthylène et d'ester(s) vinylique(s).

La composition peut contenir en outre un ou plusieurs additifs d'anti-sédimentation et/ou dispersants de paraffines (WASA), différent(s) des polymères selon l'invention formés de motifs de formule (I) et des copolymères d'éthylène et d'ester(s) vinylique(s). De tels additifs sont avantageusement choisis parmi ceux décrits ci-avant.

Les carburants ou combustibles peuvent être choisis parmi les carburants ou combustibles hydrocarbonés liquides, seuls ou en mélange. Les carburants ou combustibles hydrocarbonés liquides comprennent notamment des distillats moyens de température d'ébullition comprise entre 100 et 500°C. Ces distillats peuvent par exemple être choisis parmi les distillats obtenus par distillation directe d'hydrocarbures bruts, les distillats sous vide, les distillats hydrotraités, les distillats issus du craquage catalytique et/ou de l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en combinaison, et/ou les biodiesels d'origine animale et/ou végétale et/ou les huiles et/ou esters d'huiles végétales et/ou animales.

La teneur en soufre des carburants ou combustibles est, de préférence, inférieure à 5000 ppm, de préférence inférieure à 500 ppm, et plus préférentiellement inférieure à 50 ppm, voire même inférieure à 10 ppm, et avantageusement sans soufre.

Le carburant ou combustible est, de préférence, choisi parmi les gazoles, les biodiesels, les gazoles de type Bₓ et les fiouls, de préférence, les fiouls domestiques (FOD).

On entend par gazole de type Bₓ pour moteur Diesel (moteur à compression), un carburant gazole qui contient x% (v/v) d'esters d'huiles végétales ou animale (y compris huiles de cuisson usagées) transformés par un procédé chimique appelé transestérification faisant réagir cette huile avec un alcool afin d'obtenir des esters d'acide gras (EAG). Avec le méthanol et l'éthanol, on obtient respectivement des esters méthyliques d'acides gras (EMAG) et des esters éthyliques d'acides gras (EEAG). La lettre "B" suivie par un nombre x allant de 0 à 100, qui indique le pourcentage d'EAG contenu dans le gazole. Ainsi, un B99 contient 99% de EAG et 1% de distillats moyens d'origine fossile, le B20, 20% de EAG et 80% de distillats moyens d'origine fossile etc... On distingue donc les carburants gazoles de type B₀ qui ne contiennent pas de composés oxygénés, des carburants gazoles de type Bx qui contiennent x% (v/v) d'esters d'huiles végétales ou animales ou d'acides gras, le plus souvent esters méthyliques (EMHV ou EMAG). Lorsque l'EAG est utilisé seul dans les moteurs, on désigne le carburant par le terme B100.

Le carburant ou combustible peut également contenir des huiles végétales hydrogénées, connues de l'homme du métier sous l'appellation HVO (de l'anglais « hydrotreated vegetable oil ») ou HDRD (de l'anglais « hydrogenation-derived renewable diesel »).

Selon un mode de réalisation préféré, le carburant ou combustible est choisi parmi les gazoles, les biodiesels, les gazoles de type Bₓ, les huiles végétales hydrogénées (HVO), et leurs mélanges.

La composition de carburant ou combustible peut également contenir un ou plusieurs additifs additionnels, différents des polymères selon l'invention et des additifs de tenue à froid décrits ci-avant. De tels additifs peuvent être notamment choisis parmi les détergents, les agents anti-corrosion, les dispersants, les désémulsifiants, les agents anti-mousse, les biocides, les réodorants, les additifs procétane, les modificateurs de friction, les additifs de lubrifiance ou additifs d'onctuosité, les agents d'aide à la combustion (promoteurs catalytiques de combustion et de suie), les agents anti-usure et/ou les agents modifiant la conductivité, tels que décrits ci-avant.

Ces additifs additionnels peuvent être en général présents en quantité allant de 10 à 1 000 ppm (chacun).

Selon un autre mode de réalisation de l'invention, une méthode d'amélioration des propriétés de tenue à froid d'une composition de carburant ou combustible comprend une étape d'ajout à ladite composition d'un polymère formé de motifs de formule (I) tel que défini ci-avant.

Selon un mode de réalisation, cette méthode comprend les étapes successives de :
a) détermination d'une composition d'additif(s) adaptée à la composition de carburant ou combustible à traiter ainsi que du taux de traitement, ladite composition d'additif(s) comprenant au moins un polymère selon l'invention formé de motifs de formule (I) et, en option, au moins un additif fluidifiant à froid choisi parmi les copolymères d'éthylène et d'ester(s) vinylique(s), différent(s) des polymères formés de motifs de formule (I);
b) traitement de la composition de carburant ou de combustible avec la quantité déterminée à l'étape a) de ladite composition d'additif(s).

Le procédé d'amélioration des propriétés de tenue à froid est typiquement destiné à une composition de carburant ou de combustible telle que décrite ci-avant.

L'étape a) est réalisée selon tout procédé connu et relève de la pratique courante dans le domaine de l'additivation des carburants ou combustibles. Cette étape implique de définir une caractéristique représentative des propriétés de tenue à froid du carburant ou combustible, par exemple les caractéristiques d'écoulement à basse température, de fixer la valeur cible (notamment une spécification donnée relative aux propriétés de tenue à froid), puis de déterminer l'amélioration qui est requise pour atteindre une telle valeur cible.

Par exemple, une spécification relative à la tenue à froid peut être une spécification européenne Grand Froid définissant, en particulier, une TLF maximale selon la norme NF EN 116. La détermination de la quantité de composition d'additif(s) à ajouter à la composition de carburant ou combustible pour atteindre la spécification sera réalisée typiquement par comparaison avec la composition de carburant ou combustible sans ladite composition d'additif(s).

La quantité de composition d'additifs nécessaire pour traiter la composition de carburant ou combustible peut varier en fonction de la nature et de l'origine du carburant ou combustible, en particulier en fonction du taux et de la nature des composés paraffiniques qu'il contient. La nature et l'origine du carburant ou combustible peut donc être également un facteur à prendre en compte pour l'étape a).

La méthode d'amélioration des propriétés de tenue à froid peut également comprendre une étape supplémentaire après l'étape b) de vérification de la cible atteinte et/ou d'ajustement du taux de traitement avec la composition d'additif(s).

Les exemples ci-après sont donnés à titre d'illustration de l'invention, et ne sauraient être interprétés de manière à en limiter la portée.

### EXEMPLES

### Exemple 1 : Synthèse de polymères selon l'invention

### Composés de départ :

- Monomère aminé : Dimethylaminoethyl acrylate (2439-35-2)
- Amorceur : 2,2'-Azobis-(2-methylpropionitrile) (AIBN) (CAS 78-67-1)
- Agent de transfert (RAFT) : 2-cyano-2-propyl dodecyl trithiocarbonate (CAS 870196-83-1)
- Solvant : 1,4-dioxane (CAS 123-91-1).

### 1.1. Protocole de synthèse d'un polymère aminé intermédiaire :

10,0 g (69,84 mmol) de monomère aminé sont introduits dans un ballon monocol de 50 mL, puis 3,02 g (8,7 mmol) d'agent RAFT et 11,2 g de 1,4-dioxane sont ajoutés. Le ballon est ensuite mis à dégazer 30 minutes sous azote et sous agitation magnétique, puis fermé hermétiquement. En parallèle, 0,179 g (1,09 mmol) d'AIBN sont introduits dans un second ballon de 25mL, ainsi que 2,0 g de 1,4-dioxane comme solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h.

Un échantillon est prélevé pour caractérisation afin de déterminer par RMN la masse molaire moyenne en nombre et la conversion de la réaction. Le polymère intermédiaire ainsi obtenu présente une masse molaire moyenne en nombre Mn de 1500 G.mol⁻¹ ce qui correspond à en moyenne 8 motifs de formule (I) par chaine polymérique. Le taux de conversion est de 99% en poids (soit 1% en poids de monomère résiduel).

Deux polymères P1 et P2 selon l'invention ont été préparés, par quaternisation du polymère aminé intermédiaire ci-avant, conformément aux protocoles ci-dessous.

### 1.2. Préparation du polymère P1 :

2eq (0,138 mol) d'époxyoctane et d'acide acétique sont ajoutés au milieu réactionnel obtenu à l'issue du protocole de synthèse décrit en 1.1 ci-avant, ainsi que 13g de butanol. Le mélange est chauffé à 60°C et laissé sous agitation à température constante pendant 12h. Le solvant est ensuite évaporé à pression réduite (55 mbar) afin de récupérer le polymère P1 formé.

Ce dernier est caractérisé par RMN afin de déterminer le taux de quaternisation. Le taux de quaternisation du polymère P1 ainsi obtenu est de 100% (en pourcentage molaire).

### Préparation du polymère P2 :

2eq (0,138 mol) d'époxybutane et d'acide octanoïque sont ajoutés au milieu réactionnel obtenu à l'issue du protocole de synthèse décrit en 1.1 ci-avant, ainsi que 13g de butanol. Le mélange est chauffé à 60°C et laissé sous agitation à température constante pendant 12h. Le solvant est ensuite évaporé à pression réduite (55 mbar) afin de récupérer le polymère P2 formé.

Ce dernier est caractérisé par RMN afin de déterminer le taux de quaternisation. Le taux de quaternisation du polymère P2 ainsi obtenu est de 100% (en pourcentage molaire).

### Exemple 2 : Evaluation des performances de tenue à froid

Les polymères P1 et P2 décrits dans l'exemple 1 ont été testés comme additifs de tenue à froid dans une composition G de carburant de type gazole particulièrement difficile à traiter, et dont les caractéristiques sont détaillées dans le tableau 1 ci-dessous :

**[Table 1]**

| Caractéristique | Méthode | Valeur |
|---|---|---|
| Masse volumique à 15°C | ISO 12185 | 831,2 kg/m³ |
| Viscosité à 20°C | ISO 3104 | 5,1 mm²/s |
| Viscosité à 40°C | ISO 3104 | 3,5 mm²/s |
| Point de trouble (PTR)° | EN 23015 | -3 °C |
| Température limite de filtrabilité (TLF) | EN 116 | -2°C |
| Point d'écoulement (PTE) | ASTM D 7346 | -12 °C |
| Teneur en paraffines | | 21,42 % en poids |
| Teneur en n-paraffines C16+ | | 11,30 % en poids |
| Profil de distillation D86 | ISO 3405 | |
| | Point initial | 173,0 °C |
| | Point à 5% vol. | 196,6 °C |
| | Point à 10% vol. | 215,4 °C |
| | Point à 20% vol. | 243,4 °C |
| | Point à 30% vol. | 261,9 °C |
| | Point à 40% vol. | 276,0 °C |
| | Point à 50% vol. | 287,7 °C |
| | Point à 60% vol. | 299,3 °C |
| | Point à 70% vol. | 311,4 °C |
| | Point à 80% vol. | 325,5 °C |
| | Point à 90% vol. | 343,7 °C |
| | Point à 95% vol. | 356,2 °C |
| | Point final | 359,0 °C |
| | Volume distillé | 97,4 ml |
| | Résidu | 0,6 ml |
| | Pertes | 1,8 ml |

La composition de gazole G a été additivée avec un additif A de tenue à froid classique, qui est constitué des deux additifs commerciaux fluidifiants à froid (additifs CFI) suivants, dans du solvant Solvesso 150 :
- 0,5% en poids d'additif commercialisé par la société Total Additifs Carburants Spéciaux, et qui est un copolymère éthylène / acétate de vinyle (EVA) ayant une masse moléculaire comprise entre 2000 et 6000 gmol⁻¹;
- 0,5% en poids d'additif Dodiflow D4134 commercialisé par la société Clariant, et qui est un terpolymère éthylène / acétate de vinyle / ester vinylique.

L'additif A a été incorporé dans la composition de gazole G à une teneur de 300 ppm en poids de matière active par rapport au poids total de la composition de gazole.

On a ainsi obtenu la composition de gazole additivée G1. Celle-ci présente une température limite de filtrabilité (TLF, norme EN 116) de -6°C.

Les performances comme additifs de tenue à froid de chacun des polymères P1 et P2 de l'exemple 1 ont été testées, en évaluant leur aptitude à abaisser la température limite de filtrabilité (TFL) de la composition de gazole additivée G1.

Chaque polymère a été ajouté à une teneur de 3 ppm en poids (0,0003% en poids) à la composition G1, pour donner le gazole G2, dont on a ensuite mesuré la TLF, conformément à la norme EN 116.

Les résultats obtenus figurent dans le tableau 2 ci-dessous :

**[Table 2]**

| Produit | TLF (°C) Gazole G2 | Gain de TFL par rapport au gazole G |
|---|---|---|
| Gazole G | -2°C | - |
| Gazole G1 (300 ppm A) | -6°C | 4°C |
| Gazole G2 (300 ppm A + 3 ppm P1) | -12°C | 10°C |
| Gazole G2' (300 ppm A + 3 ppm P1) | -12°C | 10°C |

Les résultats ci-dessus montrent que l'utilisation des polymères selon l'invention, même employés à des teneurs très faibles, conduit à un abaissement très significatif de la TLF.

## Revendications

1. Utilisation, pour améliorer les propriétés de tenue à froid d'une composition de carburant ou de combustible, d'un ou plusieurs polymères comprenant au moins 70% en moles de motifs de formule (I) suivante : dans laquelle
R₁ représente un atome d'hydrogène ou un groupement méthyle,
E représente -O-CO-, ou -CO-O- ou -NH-CO- ou -CO-NH-, et
G représente un groupe de formule -R₂-Q dans laquelle R₂ désigne une chaine hydrocarbonée en C₁ à C₃₄ et Q désigne un groupement comprenant une fonction ammonium quaternaire et éventuellement un ou plusieurs groupements hydroxyle.

2. Utilisation selon la revendication précédente, **caractérisée en ce que** le groupement E de la formule (I) est choisi parmi -CO-O- et -CO-NH-, étant entendu que le groupement E est relié au carbone vinylique par l'atome de carbone, et de préférence le groupement E est -CO-O-.

3. Utilisation selon l'une quelconque des revendications précédentes, **caractérisée en ce que** le groupement G est représenté par l'une des formules (II) et (III) suivantes : dans lesquelles :
R₂ est tel que défini dans la revendication 1 ;
X⁻ est un anion, de préférence choisi parmi les ions hydroxyde, halogénures et les anions organiques, de préférence parmi les anions organiques,
R₃, R₄ et R₅ sont identiques ou différents et choisis, indépendamment les uns des autres, parmi les chaines hydrocarbonées en C₁ à C₂₄, de préférence de C₄ à C₈, étant entendu que les groupements R₃, R₄ et R₅ peuvent contenir un ou plusieurs groupements azotés et/ou oxygénés et notamment être substitués par un ou plusieurs groupement(s) hydroxyle et que les groupements R₃, R₄ et R₅ peuvent être reliés ensemble deux à deux pour former un ou plusieurs cycles,
R₆ et R₇ sont identiques ou différents et choisis indépendamment parmi les chaines hydrocarbonées en C₁ à C₂₄, de préférence de C₄ à C₈, étant entendu que les groupements R₆ et R₇ peuvent contenir un ou plusieurs groupements azotés et/ou oxygénés et notamment être substitués par un ou plusieurs groupement(s) hydroxyle et que les groupements R₆ et R₇ peuvent être reliés ensemble pour former un cycle,
et de préférence le groupement G est de formule (II).

4. Utilisation selon la revendication précédente, **caractérisée en ce que** le groupement G est représenté par la formule (II) ci-avant, dans laquelle :
R₂ désigne une chaine hydrocarbonée linéaire ou ramifiée en C₁ à C₁₈, plus préférentiellement en C₁ à C₈, encore plus préférentiellement une chaine hydrocarbonée linéaire en C₂ à C₄ ;
R₃, R₄ et R₅ représentent, indépendamment les uns des autres, des groupements alkyle en C₁ à C₁₈, de préférence en C₁ à C₁₂, éventuellement substitués par au moins un groupement hydroxyle, étant entendu qu'au moins un des groupements R₃, R₄ et R₅ contient un ou plusieurs groupement(s) hydroxyle ;
X⁻ est la base conjuguée d'un acide carboxylique, de préférence d'un acide monocarboxylique contenant de 1 à 24 atomes de carbone, plus préférentiellement de 2 à 18, encore plus préférentiellement de 2 à 8.

5. Utilisation d'un polymère selon l'une quelconque des revendications précédentes, pour abaisser la température limite de filtrabilité de la composition de carburant ou de combustible mesurée selon la norme NF EN 116 et/ou le point d'écoulement mesuré selon la norme ASTM D 7346, et/ou pour retarder ou empêcher la sédimentation de cristaux, et de préférence pour abaisser la température limite de filtrabilité mesurée selon la norme NF EN 116.

6. Utilisation selon l'une quelconque des revendications précédentes, **caractérisée en ce que** ledit polymère est employé en combinaison avec au moins un additif fluidifiant à froid, de préférence choisi parmi les copolymères et terpolymères d'éthylène et d'ester(s) vinylique(s) et/ou acrylique(s), seuls ou en mélange, de préférence choisi parmi les copolymères éthylène/acétate de vinyle (EVA) et leurs mélanges avec un terpolymère d'éthylène, d'acétate de vinyle et d'un autre ester vinylique.

7. Utilisation selon l'une quelconque des revendications précédentes, **caractérisée en ce que** la teneur en polymère(s) formé(s) de motifs de formule (I) va de 0,0001 à 0,01% en poids, de préférence de 0,0002 à 0,005% en poids, et mieux encore de 0,0003 à 0,002% en poids, par rapport au poids total de la composition de carburant ou de combustible.

8. Composition de carburant ou de combustible, comprenant :
- au moins une coupe d'hydrocarbures issue d'une ou de plusieurs sources choisies parmi le groupe consistant en les sources minérales (de préférence le pétrole), animales, végétales et synthétiques,
- au moins un polymère tel que défini dans l'une quelconque des revendications 1 à 4 en une teneur allant de 0,0001 à 0,005% en poids, par rapport au poids total de la composition et
- au moins un additif fluidifiant à froid choisi parmi les copolymères d'éthylène et d'ester(s) vinylique(s) en une teneur allant de 0,005 à 0,5% en poids, par rapport au poids total de la composition.

9. Composition selon la revendication précédente, **caractérisée en ce qu'**elle contient ledit (lesdits) polymère(s) formé(s) de motifs de formule (I) en une teneur de 0,0002 à 0,005% en poids, et mieux encore de 0,0003 à 0,002% en poids, par rapport au poids total de la composition de carburant ou de combustible.

10. Composition selon l'une des revendications 8 et 9, **caractérisée en ce que** les copolymères d'éthylène et d'ester(s) vinylique(s) sont choisis parmi les copolymères éthylène/acétate de vinyle (EVA), les copolymères éthylène/propionate de vinyle (EVP) et les terpolymères d'éthylène, d'acétate de vinyle et d'un autre ester vinylique ; plus préférentiellement choisis parmi les copolymères éthylène/acétate de vinyle (EVA) et leurs mélanges avec un terpolymère d'éthylène, d'acétate de vinyle et d'un autre ester vinylique, tel que notamment le néodécanoate de vinyle.

11. Composition selon l'une des revendications 8 à 10, caractérisée qu'elle contient entre 0,005% et 0,1% en poids au total d'additif(s) fluidifiant à froid choisi(s) parmi les copolymères d'éthylène et d'ester(s) vinylique(s).

12. Composition d'additifs comprenant un polymère tel que défini dans l'une des revendications 1 à 4, et au moins un additif fluidifiant à froid choisi parmi les copolymères d'éthylène et d'ester(s) vinylique(s), le ratio pondéral entre la teneur en polymère(s) formé(s) de motifs de formule (I) d'une part, et la teneur en copolymère(s) d'éthylène et d'ester(s) vinylique(s) d'autre part, étant compris dans la gamme allant de 0,1 : 100 à 10 : 100.

13. Composition d'additifs selon la revendication précédente, **caractérisée en ce que** les copolymères d'éthylène et d'ester(s) vinylique(s) sont choisis parmi les copolymères éthylène/acétate de vinyle (EVA), les copolymères éthylène/propionate de vinyle (EVP) et les terpolymères d'éthylène, d'acétate de vinyle et d'un autre ester vinylique ; plus préférentiellement choisis parmi les copolymères éthylène/acétate de vinyle (EVA) et leurs mélanges avec un terpolymère d'éthylène, d'acétate de vinyle et d'un autre ester vinylique, tel que notamment le néodécanoate de vinyle.

14. Composition d'additifs selon l'une des revendications 12 ou 13, **caractérisée en ce que** le ratio pondéral entre la teneur en polymère(s) formé(s) de motifs de formule (I) d'une part, et la teneur en copolymère(s) d'éthylène et d'ester(s) vinylique(s) d'autre part, est compris dans la gamme allant de 0,5 : 100 à 5 : 100, et plus préférentiellement le ratio pondéral est de 1 : 100, ± 10%.

## Patentansprüche

1. Verwendung eines oder mehrerer Polymere, die mindestens 70 Mol-% Einheiten der folgenden Formel (I) umfassen, um die Kältebeständigkeitseigenschaften einer Kraftstoff- oder Brennstoffzusammensetzung zu verbessern: wobei:
R₁ für ein Wasserstoffatom oder eine Methylgruppe steht,
E für -O-CO- oder -CO-O- oder -NH-CO- oder -CO-NH- steht, und
G für eine Formelgruppe -R₂-Q steht, wobei R₂ eine C₁- bis C₃₄-Kohlenwasserstoffkette bezeichnet und Q eine Gruppe bezeichnet, die eine quaternäre Ammoniumfunktion und eventuell eine oder mehrere Hydroxylgruppen umfasst.

2. Verwendung nach dem vorhergehenden Anspruch, **dadurch gekennzeichnet, dass** die Gruppe E der Formel (I) aus -CO-O- und -CO-NH- ausgewählt ist, wobei die Gruppe E durch das Kohlenstoffatom mit Vinylkohlenstoff verbunden ist, und vorzugsweise die Gruppe E -CO-O- ist.

3. Verwendung nach einem der vorhergehenden Ansprüche, **dadurch gekennzeichnet, dass** die Gruppe G durch eine der folgenden Formeln (II) und (III) dargestellt wird: wobei:
R₂ wie in Anspruch 1 definiert ist;
X⁻ ein Anion ist, vorzugsweise ausgewählt aus Hydroxidionen, Halogeniden und organischen Anionen, vorzugsweise aus organischen Anionen,
R₃, R₄ und R₅ identisch oder unterschiedlich und unabhängig voneinander aus den C₁- bis C₂₄-Kohlenwasserstoffketten,
vorzugsweise aus C₄ bis C₈, ausgewählt sind, wobei die Gruppen R₃, R₄ und R₅ eine oder mehrere stickstoffhaltige und/oder sauerstoffhaltige Gruppen enthalten können und
insbesondere durch eine oder mehrere Hydroxylgruppen substituiert werden können und die Gruppen R₃, R₄ und R₅ zu zweit miteinander verbunden werden können, um einen oder mehrere Ringe zu bilden,
R₆ und R₇ identisch oder unterschiedlich und unabhängig von den C₁- bis C₂₄-Kohlenwasserstoffketten, vorzugsweise aus C₄ bis C₈, ausgewählt sind, wobei die Gruppen R₆ und R₇ eine oder mehrere stickstoffhaltige und/oder sauerstoffhaltige Gruppen enthalten können und insbesondere durch eine oder mehrere Hydroxylgruppen substitutiert werden können und die Gruppen R₆ und R₇ zu einem Ring miteinander verbunden werden können,
und vorzugsweise die Gruppe G von Formel (II) ist.

4. Verwendung nach dem vorhergehenden Anspruch, **dadurch gekennzeichnet, dass** die Gruppe G durch die vorstehende Formel (II) dargestellt wird, wobei:
R₂ eine lineare oder verzweigte C₁- bis C₁₈-Kohlenwasserstoffkette, vorzugsweise C₁ bis C₈, noch bevorzugter eine lineare C₂- bis C₄-Kohlenwasserstoffkette bezeichnet;
R₃, R₄ und R₅ unabhängig voneinander für C₁- bis C₁₈-Alkylgruppen, vorzugsweise aus C₁ bis C₁₂, stehen, die eventuell durch mindestens eine Hydroxylgruppe substituiert sind, wobei mindestens eine der Gruppen R₃, R₄ und R₅ eine oder mehrere Hydroxylgruppen enthält;
X⁻ die konjugierte Basis einer Carbonsäure, vorzugsweise einer Monocarboxylsäure, ist, die 1 bis 24 Kohlenstoffatome, bevorzugter 2 bis 18, noch bevorzugter 2 bis 8 enthält.

5. Verwendung eines Polymers nach einem der vorhergehenden Ansprüche, um die gemäß der Norm NF EN 116 gemessene Filterfähigkeitsgrenztemperatur der Kraftstoff- oder Brennstoffzusammensetzung und/oder den gemäß der Norm ASTM D 7346 gemessenen Fließpunkt zu senken und/oder um die Sedimentation von Kristallen zu verzögern oder zu verhindern, und vorzugsweise um die gemäß der Norm NF EN 116 gemessene Filterfähigkeitsgrenztemperatur zu senken.

6. Verwendung nach einem der vorhergehenden Ansprüche, **dadurch gekennzeichnet, dass** das Polymer in Kombination mit mindestens einem kaltfließfähigen Additiv verwendet wird, das vorzugsweise aus Copolymeren und Terpolymeren von Ethylen und Vinylester(n) und/oder Acrylester(n) ausgewählt ist, allein oder gemischt, vorzugsweise ausgewählt aus Ethylen-Vinylacetat(EVA)-Copolymeren und Mischungen davon mit einem Terpolymer aus Ethylen, Vinylacetat und einem anderen Vinylester.

7. Verwendung nach einem der vorhergehenden Ansprüche, **dadurch gekennzeichnet, dass** der Gehalt an Polymer (en), gebildet aus Einheiten der Formel (I), 0,0001 bis 0,01 Gew.-%, vorzugsweise 0,0002 bis 0,005 Gew.-%, und besser noch 0,0003 bis 0,002 Gew.-%, bezogen auf das Gesamtgewicht der Kraftstoff- oder Brennstoffzusammensetzung, beträgt.

8. Kraftstoff- oder Brennstoffzusammensetzung, die Folgendes umfasst:
- mindestens einen Schnitt von Kohlenwasserstoffen aus einer oder mehreren Quellen, die aus der Gruppe der mineralischen (vorzugsweise Erdöl), tierischen, pflanzlichen und synthetischen Quellen ausgewählt sind,
- mindestens ein Polymer gemäß einem der Ansprüche 1 bis 4 in einem Gehalt von 0,0001 bis 0,005 Gew.-% bezogen auf das Gesamtgewicht der Zusammensetzung und
- mindestens ein kaltfließfähiges Additiv, das aus den Copolymeren von Ethylen und Vinylester(n) in einem Gehalt von 0,005 bis 0,5 Gew.-%, bezogen auf das Gesamtgewicht der Zusammensetzung, ausgewählt ist.

9. Zusammensetzung nach dem vorhergehenden Anspruch, **dadurch gekennzeichnet, dass** sie das/die Polymer(e) enthält, das/die aus Einheiten der Formel (I) in einem Gehalt von 0,0002 bis 0,005 Gew.-% und besser noch von 0,0003 bis 0,002 Gew.-%, bezogen auf das Gesamtgewicht der Kraftstoff- oder Brennstoffzusammensetzung, gebildet ist/sind.

10. Zusammensetzung nach einem der Ansprüche 8 und 9, **dadurch gekennzeichnet, dass** die Copolymere von Ethylen und Vinylester(n) aus den Ethylen-Vinylacetat(EVA)-Copolymeren, den Ethylen-Vinylpropionat(EVP)-Copolymeren und den Terpolymeren aus Ethylen, Vinylacetat und einem anderen Vinylester ausgewählt sind; und bevorzugter aus Ethylen-Vinylacetat(EVA)-Copolymeren und deren Mischungen mit einem Terpolymer aus Ethylen, Vinylacetat und einem anderen Vinylester, wie insbesondere Vinylneodecanoat, ausgewählt sind.

11. Zusammensetzung nach einem der Ansprüche 8 bis 10, **dadurch gekennzeichnet, dass** sie insgesamt zwischen 0,005 Gew.-% und 0,1 Gew.-% an kaltfließfähigen Additiv(en) enthält, die aus den Copolymeren von Ethylen und Vinylester(n) ausgewählt sind.

12. Zusammensetzung von Additiven, die ein Polymer gemäß einem der Ansprüche 1 bis 4 und mindestens ein kaltfließfähiges Additiv umfassen, das aus den Copolymeren von Ethylen und Vinylester(n) ausgewählt ist, wobei das Gewichtsverhältnis zwischen dem Gehalt an Polymer(en), das/die aus Einheiten der Formel (I) gebildet wird/werden, einerseits und dem Gehalt an Copolymer(en) von Ethylen und Vinylester(n) andererseits im Bereich von 0,1: 100 bis 10: 100 liegt.

13. Zusammensetzung von Additiven nach dem vorhergehenden Anspruch, **dadurch gekennzeichnet, dass** die Copolymere von Ethylen und Vinylester(n) aus den EthylenVinylacetat(EVA)-Copolymeren, den Ethylen-Vinylpropionat (EVP)-Copolymeren und den Terpolymeren von Ethylen, Vinylacetat und einem anderen Vinylester ausgewählt sind; und bevorzugter aus EthylenVinylacetat(EVA)-Copolymeren und deren Mischungen mit einem Terpolymer aus Ethylen, Vinylacetat und einem anderen Vinylester, wie insbesondere Vinylneodecanoat, ausgewählt sind.

14. Zusammensetzung von Additiven nach einem der Ansprüche 12 oder 13, **dadurch gekennzeichnet, dass** das Gewichtsverhältnis zwischen dem Gehalt an Polymer (en), das/die durch Einheiten der Formel (I) gebildet ist/sind, einerseits und dem Gehalt an Copolymer(en) von Ethylen und Vinylester(n) andererseits im Bereich von 0,5: 100 bis 5: 100 liegt, und das Gewichtsverhältnis bevorzugter 1: 100, ± 10 % beträgt.

## Claims

1. Use, to improve the cold holding properties of a fuel or fuel composition, of one or more polymers comprising at least 70% in moles of units of the following formula : wherein
R₁ represents a hydrogen atom or a methyl group,
E represents -O-CO-, or -CO-O- or -NH-CO- or -CO-NH-, and G represents a group of formula -R₂ -Q wherein R₂ denotes a C₁ to C₃₄ hydrocarbon chain and Q denotes a group comprising a quaternary ammonium function and optionally one or more hydroxyl groups.

2. Use according to the preceding claim, **characterised in that** the group E of the formula (I) is chosen from -CO-O-and -CO-NH-, it being understood that the group E is bonded to the vinyl carbon by the carbon atom, and preferably the group E is -CO-O-.

3. Use according to any one of the preceding claims, **characterised in that** the group G is represented by one of the following formulas (II) and (III): wherein:
R₂ is as defined in claim 1;
X ⁻ is an anion, preferably selected from hydroxide ions, halides and organic anions, preferably from organic anions, R₃, R₄ and R₅ are identical or different and chosen, independently of one another, from C₁ to C₂₄ hydrocarbon chains, preferably from C₄ to C₈, it being understood that the R₃, R₄ and R₅ groups can contain one or more nitrogen and/or oxygenated groups and in particular be substituted with one or more hydroxyl group (s) and that the R₃, R₄ and R₅ groups can be linked together two by two to form one or more rings,
R₆ and R₇ are identical or different and independently selected from C₁ to C₂₄ hydrocarbon chains, preferably from C₄ to C₈, it being understood that the groups R₆ and R₇ can contain one or more nitrogen and/or oxygenated groups and in particular be substituted with one or more hydroxyl group (s) and that the R₆ and R₇ groups can be bonded together to form a ring,
and preferably the group G is of formula (II).

4. Use according to the preceding claim, **characterised in that** the group G is represented by the formula (II) above, wherein:
R₂ denotes a linear or branched C₁ to C₁₈ hydrocarbon chain, more preferably C₁ to C₈, even more preferably a linear C₂ to C₄ hydrocarbon chain;
R₃, R₄ and R₅ represent, independently of each other, C₁ to C₁₈ alkyl groups, preferably C₁ to C₁₂, optionally substituted with at least one hydroxyl group, it being understood that at least one of the groups R₃, R₄ and R₅ contains one or more hydroxyl group(s);
X ⁻ is the conjugate base of a carboxylic acid, preferably of a monocarboxylic acid containing from 1 to 24 carbon atoms, more preferentially from 2 to 18, even more preferentially from 2 to 8.

5. Use of a polymer according to any one of the preceding claims, to lower the cold filter plugging point of the fuel or fuel composition measured according to standard NF EN 116 and/or the pour point measured according to standard ASTM D 7346, and/or to delay or prevent the sedimentation of crystals, and preferably to lower the cold filter plugging point measured according to standard NF EN 116.

6. Use according to any one of the preceding claims, **characterised in that** said polymer is used in combination with at least one cold flow additive, preferably selected from copolymers and terpolymers of ethylene and vinyl esters and/or acrylic esters, alone or in mixture, preferably selected from ethylene/vinyl acetate (EVA) copolymers and mixtures thereof with an ethylene, vinyl acetate and other vinyl ester terpolymer.

7. Use according to any one of the preceding claims, **characterised in that** the content of polymer formed of units of formula (I) ranges from 0.0001 to 0.01% by weight, preferably from 0.0002 to 0.005% by weight, and more preferably from 0.0003 to 0.002% by weight, relative to the total weight of the fuel or fuel composition.

8. A fuel or fuel composition, comprising:
- at least one hydrocarbon fraction from one or more sources selected from the group consisting of mineral (preferably petroleum), animal, plant and synthetic sources,
- at least one polymer as defined in any one of claims 1 to 4 in a content ranging from 0.0001 to 0.005% by weight, relative to the total weight of the composition, and
- at least one cold flow additive selected from ethylene and vinyl ester(s) copolymers in a content ranging from 0.005 to 0.5% by weight, relative to the total weight of the composition.

9. Composition according to the preceding claim, **characterised in that** it contains said polymer(s) formed from units of formula (I) in a content of 0.0002 to 0.005% by weight, and more preferably 0.0003 to 0.002% by weight, relative to the total weight of the fuel or fuel composition.

10. Composition according to one of claims 8 and 9, **characterised in that** the copolymers of ethylene and vinyl ester(s) are selected from ethylene/vinyl acetate (EVA) copolymers, ethylene/vinyl propionate (EVP) copolymers, and terpolymers of ethylene, vinyl acetate and another vinyl ester; more preferentially selected from ethylene/vinyl acetate (EVA) copolymers and mixtures thereof with an ethylene, vinyl acetate and another vinyl ester terpolymer, such as in particular vinyl neodecanoate.

11. Composition according to one of claims 8 to 10, **characterised in that** it contains between 0.005% and 0.1% by weight in total of cold flow additive(s) selected from ethylene and vinyl ester(s) copolymers.

12. Composition of additives comprising a polymer as defined in one of claims 1 to 4, and at least one cold flow additive selected from ethylene and vinyl ester(s) copolymers, the weight ratio between content of polymer formed from units of formula (I) on the one hand, and the content of ethylene and vinyl ester(s) copolymer(s) on the other hand, being within the range from 0.1: 100 to 10: 100.

13. Composition of additives according to the preceding claim, **characterised in that** the copolymers of ethylene and vinyl ester(s) are selected from ethylene/vinyl acetate (EVA) copolymers, ethylene/vinyl propionate (EVP) copolymers, and terpolymers of ethylene, vinyl acetate and another vinyl ester; more preferentially selected from ethylene/vinyl acetate (EVA) copolymers and mixtures thereof with an ethylene, vinyl acetate and another vinyl ester terpolymer, such as in particular vinyl neodecanoate.

14. Composition of additives according to one of claims 12 or 13, **characterised in that** the weight ratio between content of polymer formed from units of formula (I) on the one hand, and the content of ethylene and vinyl ester(s) copolymer(s) on the other hand, is in the range from 0.5: 100 to 5: 100, and more preferably the weight ratio is 1: 100, ± 10%.
